# EUROPÄISCHE PATENTSCHRIFT

(11) **EP 0 327 828 B1**
(45) Veröffentlichungstag und Bekanntmachung des Hinweises auf die Patenterteilung: **22.09.1993**
(21) Anmeldenummer: 89100576.1
(22) Anmeldetag: 13.01.1989
(51) Int. Cl.: H01C 17/06, H01B 1/16

(54) **Unter Stickstoff einbrennbare Widerstandsmassen**
Resistance masses for firing under nitrogen
Masses pour résistances adaptées pour cuisson sous azote

(30) Priorität: 12.02.1988 US 155342
(43) Veröffentlichungstag der Anmeldung: 16.08.1989
(73) Patentinhaber: W.C. Heraeus GmbH, D-63405 Hanau (DE)
(72) Erfinder: Steinberg, Jerry, Dr., Wilmington, DE 19428 (US)
(74) Vertreter: Kühn, Hans-Christian

(56) Entgegenhaltungen:
- DE-A- 2 115 814
- FR-A- 2 065 490
- US-A- 4 536 328

## Beschreibung

Die Erfindung betrifft unter Stickstoff einbrennbare Widerstandsmassen.

Das US-Patent 4 536 328 beschreibt eine Masse für die Herstellung elektrischer Widerstandselemente.

Eine Widerstandspaste besteht normalerweise aus einer Leiterphase (Perowskit), einer Glasphase (Bindemittel oder Glasfritte), Zuschlagstoffen und einem organischen Träger.

Ein Problem bei unter Stickstoff einbrennbaren Widerständen besteht häufig darin, daß der Widerstand und das Metall (zum Beispiel Kupfer, Anschlußklemmen) an den Berührungspunkten miteinander reagieren, was zu einem ungünstigen Geometrieverhältnis führt.

Aufgabe der Erfindung ist es deshalb, einen Dickfilm-Widerstand bereitzustellen, der beim Anschluß an Kupferleitungen keinen großen Kontaktwiderstand aufweist, was zu einem schlechten Geometrieverhältnis und damit zu schlechten Laser-Trimmeigenschaften führen kann.

Ein weiteres Ziel der Erfindung ist es, einen Dickfilm-Widerstand zu schaffen, der in einer reduzierenden (nicht-oxidierenden) Atmosphäre, zum Beispiel Stickstoff, unter Beibehaltung guter Eigenschaften, zum Beispiel des Temperaturkoeffizienten des Widerstandes, gebrannt werden kann.

Erfindungsgemäß werden ausgehend von der aus US-A-4 536 328 bekannten Widerstands masse die vorstehenden Aufgaben und weitere Ziele und Vorteile erreicht durch eine verbesserte, unter Stickstoff einbrennbare Widerstandsmasse, bestehend aus
a) einer leitenden Phase mit
   (1) einem Perowskit in Form von A′ₗ₋ₓA˝ₓB′_{l-y}B˝_{y}0₃ mit A' gleich Sr oder Ba, wobei wenn A′ gleich Sr ist, A˝ eines oder mehrere der Elemente Ba, La, Y, Ca und Na ist, und wenn A′ gleich Ba ist, A˝ eines oder mehrere der Elemente Sr, La, Y, Ca und Na ist, B′ gleich Ru und B˝ eines oder mehrere der Elemente Ti, Cd, Zr, V und Co und O ≦ x ≦ 0,2 und 0 ≦ y ≦ 0,2 ist,
      und
   (2) 5 bis 30 Gewichts-%, bezogen auf das Gesamtgewicht der leitenden Phase, Kupfer-Pulver, Nickel-Pulver oder Kupfer (II) oxid
   und
b) einer aus der folgenden Gruppe ausgewählten Glasphase:
   a) 40 bis 60 Mol-% SrO oder BaO, 25 bis 45 Mol-% B₂O₃, 0 bis 6 Mol-% ZnO, 0,25 bis 2,0 Mol-% TiO₂, 2 bis 14 Mol-% SiO₂ und
   b) 40 bis 60 Mol-% SrO oder BaO, 25 bis 45 Mol-% B₂O₃, 5 bis 20 Mol-% Al₂O₃, 0,25 bis 2,0 Mol-% TiO₂.

Figur 1 zeigt eine schematische Darstellung eines Widerstandes.

Figur 2 zeigt eine schematische Darstellung einer der Figur 1 entsprechenden elektrischen Widerstandsschaltung.

Die wichtigsten Substanzen der Dickfilm-Widerstandsmassen gemäß der Erfindung bestehen aus
a) der leitenden Phase und
b) der Glasfritte (Glasphase oder Bindemittel).

Zur Optimierung verschiedener Eigenschaften der Widerstände, zum Beispiel des Temperaturkoeffizienten des Widerstandes, der Empfindlichkeit gegenüber elektrostatischen Entladungen, der Spannungsstabilität und der Laser-Trimmbarkeit, können verschiedene Zuschlagstoffe eingesetzt werden, u.a. MnO₂, TiO₂, ZrO₂, CuO und SrTiO₃. Als weitere Zuschlagstoffe können Oberflächen-Modifikatoren zur Verbesserung des äußeren Aussehens und als Glas-Verstärkungsmittel in Frage kommen. Diese verändern den Glasfluß während des Brennens und bilden Stellen, an denen die Rißbildung unterbrochen wird, wodurch die Laser-Trimmstabilität verbessert wird. Typischerweise bestehen diese Zuschlagstoffe aus keramischen Oxiden mit großer Oberfläche, wie Al₂O₃, TiO₂ und SiO₂.

Alle vorgenannten Stoffe werden in einem organischen Medium, das hauptsächlich als Träger für das Aufbringen der gelösten Partikel auf eine entsprechende Unterlage dient, dispergiert. Das Medium muß sich außerdem während des Brennvorganges ohne Rückstände verflüchtigen und darf selbst nur minimale Auswirkungen, zum Beispiel in Form einer Reduktion der leitenden Phase, haben.

Ein geeigneter organischer Träger für die Zwecke der vorliegenden Erfindung wäre zum Beispiel ein organisches Material, das sich bei einer recht niedrigen Temperatur (200 bis 500°C) verflüchtigt. Vorzugsweise wird für die Zwecke der vorliegenden Erfindung als Träger ein Harz, zum Beispiel ein Acrylatharz, vorzugsweise Polyisobutylmethacrylat, und ein Lösungsmittel, zum Beispiel "TEXANOL®" von Eastman Kodak, Rochester, N.Y., USA, verwendet. Bei dem Harz kann es sich um jedes Polymerisat handeln, das sich bei Temperaturen bis zu 400°C in einer weniger als 10 ppm Sauerstoff enthaltenden Stickstoff-Atmosphäre zersetzt.

Als weitere Lösungsmittel kommen Terpineol und Tridecylalkohol ("TDA") in Frage. Allgemein können für die Zwecke der vorliegenden Erfindung alle Lösungsmittel oder Weichmacher verwendet werden, die das betreffende Harz auflösen und einen geeigneten, den nachfolgenden Dispersions- und Aufbringungsvorgängen angepaßten Dampfdruck aufweisen. Gemäß einer bevorzugten Ausführungsform der Erfindung besteht das organische Lösungsmittel aus 30 bis 50 Gewichts-% Polyisobutylmethacrylat und 50 bis 70 Gewichts-% "TEXANOL®".

Besondere Zusammensetzungen des Perowskits sind in Anspruch 4 angegeben.

Bevorzugte Zusammensetzungen für den Perowskit sind:
SrRuO₃, Sr_{0,9}La_{0,1}RuO₃, SrRu_{0,95}Ti_{0,05}O₃,
Sr_{0,9}La_{0,1}Ru_{0,95}Ti_{0,05}O₃, BaRuO₃, Ba_{0,9}La_{0,1}RuO₃,
BaRu_{0,95}Ti_{0,05}O₃ und Ba_{0,9}La_{0,1}Ru_{0,95}Ti_{0,05}O₃.

Wenn auch die hierin beschriebenen Eigenschaften nicht unbedingt von den physikalischen Eigenschaften der leitenden Perowskit-Phase abhängen, sollten vorzugsweise alle Partikel jedoch klein genug sein, um ein 400 mesh Sieb passieren zu können, und eine Oberflächen zwischen 3 und 9 m²/g, gemessen nach dem BET-Monosorb-Verfahren, aufweisen. Bei dem BET-Monosorb-Verfahren handelt es sich um ein Verfahren zur Messung der Oberfläche eines Pulvers. Es besteht darin, daß man das Gasvolumen mißt, das benötigt wird, um das Pulver mit einer monomolekularen Schicht zu bedecken, und daß man aus dem aufgenommenen Gas und dem Molekül-Durchmesser dann die Oberfläche errechnet.

Die Zugabe von metallischem Kupfer oder Nickel (elementares Kupfer oder elementares Nickel) oder von Kupfer (II) oxid als Teil der leitenden Phase führt zu Zusammensetzungen mit gutem Geometrieverhältnis. Das Geometrieverhältnis sagt etwas aus über das Verhältnis der Widerstandswerte zur Größe des Widerstandes. Wenn zum Beispiel die Länge eines Dickfilm-Widerstandes bei konstanter Breite auf das Fünffache steigt, sollte im Idealfall auch der Widerstand sich um das Fünffache erhöhen. Jede Abweichung von dieser Regel zeigt bei einem Dickfilm-Widerstand an, daß an der Schnittstelle zwischen dem Widerstand und dem Leiterabschluß eine chemische Reaktion stattfindet, die einen in Reihe mit dem Widerstandskörper liegenden Kontaktwiderstand verursacht (siehe Figur 1 und Figur 2).

Figur 2 zeigt die der Figur 1 entsprechende elektrische Schaltung. Würde man an die Kontaktierungen (2) der Figur 1 mit dem Widerstand (1) einen Widerstandsmesser anschließen, würde der gemessene Widerstand gleich dem Widerstand der Kupferkontaktierungen (R_{CU}), dem Kontaktwiderstand an der Grenzfläche zwischen Kontaktierung und Widerstand (R_{CON}) sowie dem Widerstand des Widerstandskörpers (R_{RES}) sein. Diese Widerstände liegen, wie aus der Schaltung ersichtlich, alle in Reihe und addieren sich infolgedessen, so daß R_{EQ} = R_{CU} + 2(R_{CON}) + R_{RES} ist, wobei R_{EQ} der Äquivalent-Widerstand ist, der von einem Widerstandsmesser ermittelt werden würde.

Die Beigabe von pulverförmigen Kupfer oder Nickel oder Kupfer (II) oxid als Bestandteil der leitenden Phase führt zu guten Geometrieverhältnissen (ein Widerstandsanstieg von mehr als 4,5 bei einer Längenvergrößerung auf das Fünffache). Ohne daß hier eine bestimmte Theorie aufgestellt werden soll, wird angenommen, daß das Kupfer oder Nickel oder Kupfer (II) oxid die Zersetzung und Auflösung des Ruthenium-Perowskits steuert. Während des Brennens in einer reduzierenden Atmosphäre hat das Polymerisat die Tendenz, den Perowskit durch folgende Reaktion zu reduzieren:

a)

SrRuO₃ + Kohlenstoff (Polymerisat) --> RuO₂ + SrO (1)

b)

RuO₂ --> Ru + O₂

(in reduzierenden Atmosphären).

Außerdem hat das Glas die Tendenz, den Perowskit gemäß folgender Reaktion aufzulösen:

a)

SrRuO₃ + Glas --> RuO₂ + SrO (2)

b)

RuO₂ --> Ru + O₂

(in reduzierenden Atmosphären).

Wenn Reaktion (1) oder (2) eintritt und eine große Menge RuO₂ oder Ruthenium erzeugt wird, erhält man Widerstände mit schlechtem Geometrieverhältnis. Andererseits entsteht durch Verhinderung dieser Reaktionen auch ein schlechter Kontaktwiderstand. Die Zugabe von Kupfer-Metall oder Nickel-Metall oder Kupfer (II) oxid führt zu einem Kompromiß zwischen diesen beiden Extremen und zu einem guten Geometrieverhältnis.

Wenn auch die physikalischen Eigenschaften des Kupfer- oder Nickel- oder Kupferoxid-Pulvers für das verbesserte Geometrieverhältnis nicht kritisch sind, soll das Kupfer- oder Nickel- oder Kupfer (II) oxid-Pulver vorzugsweise zu 50% eine Partikelgröße (Sedigraph) im Bereich von 2 bis 7,0 µm und eine Oberfläche von 0,25 bis 3,0 m²/g haben.

Der Anteil an Kupfer oder Nickel oder Kupfer (II) oxid relativ zum Gesamtgewicht der leitenden Phase beträgt 5 bis 30 Gewichts-%, vorzugsweise 8 bis 20 Gewichts-%. Mit einer Beigabe von Kupfer- oder Nickel- oder Kupfer (II) oxid-Pulver unterhalb dieses Mengenverhältnisses erhält man eine von Schaltung zu Schaltung unterschiedliche Veränderung der Widerstandseigenschaften. Oberhalb dieses Bereiches verändert sich der Temperaturkoeffizient des Widerstandes (TCR) mit der Temperatur und gelangt außerhalb des für Dickfilm-Anwendungen sinnvollen Bereiches (400 ppm). Der TCR wird durch die folgende Formel definiert:
worin R_{T2} der Widerstand bei der Temperatur T₂ und R_{T1} der Widerstand bei der Temperatur T₁ ist. Wenn T₂ = 125° C und T₁ = 25°C ist, wird dieser Wert als HTCR bezeichnet.

Die Glasfritte ist im allgemeinen deswegen wichtig, weil sie dazu beiträgt, die Partikel der leitenden Phase zu einem dichten homogenen Film zu sintern, und weil sie eine chemische Bindung zum Substrat herstellt. Außerdem dient die Glasfritte zur Verdünnung der leitenden Phase und ergibt daher Widerstände mit unterschiedlichen spezifischen Widerständen.

Für die speziellen in der Anmeldung behandelten Widerstände ist die besondere Glas-Zusammensetzung insofern wichtig, als sie zur Steuerung der Reaktion (2) beiträgt. Es hat sich gezeigt, daß, um eine völlige Auflösung der leitenden Phase zu vermeiden, mindestens 40 Mol-% des sich in der A′-Position befindenden Kations im Glas enthalten sein sollen. In den hier beschriebenen Fällen ist dies SrO bzw. BaO. Bevorzugt wird ein Gehalt zwischen 47 und 58 Mol-%. Bei höheren Mengen neigt das Glas zur Entglasung und zu schlechter Haftung am Substrat. Außerdem sollte das Glas vorzugsweise TiO₂ als Modifikator in Mengen von 0,25 bis 2,00 Mol-%, vorzugsweise von 0,7 bis 1,5 Mol-%, enthalten. Als weitere Modifikatoren für andere Eigenschaften der Widerstände kommen Al₂O₃, MnO₂, PbO, ZrO₂, CuO, CaO, ZnO, Bi₂o₃, CdO und Na₂O in Frage. Die glasbildenden Oxide können aus B₂O₃ oder SiO₂ bestehen.

Vorzugsweise soll das Glas aus einer oder zwei Glasfamilien stammen, nämlich SrO-B₂O₃-SiO₂ oder BaO-B₂O₃-SiO₂, modifiziert mit ZnO und TiO₂ (Glasfamilie I), und SrO-B₂O₃-Al₂O₃ oder BaO-B₂O₃-Al₂O₃, modifiziert mit TiO₂ (Glasfamilie II). Bevorzugt werden für diese Glasfamilien die folgenden Zusammensetzungs-Bereiche:

| Glasfamilie I | |
|---|---|
| | Bevorzugte Mol-%-Anteile |
| SrO oder BaO | 42 bis 52 |
| B₂O₃ | 28 bis 40 |
| ZnO | 2 bis 5 |
| TiO₂ | 0,7 bis 1,5 |
| SiO₂ | 7 bis 12 |

| Glasfamilie II | |
|---|---|
| | Bevorzugte Mol-%-Anteile |
| SrO oder BaO | 45 bis 58 |
| B₂O₃ | 28 bis 40 |
| Al₂O₃ | 8 bis 18 |
| TiO₂ | 0,7 bis 1,5 |

Bei den hier beschriebenen Glasfamilien kann die SrO-Komponente aus SrO, BaO oder SrO + BaO bestehen.

Die physikalischen Eigenschaften des Glaspulvers sind für die Verbesserung des Geometrieverhältnisses nicht ausschlaggebend. Typischerweise liegen die spezifischen Oberflächen (BET-Monosorb) jedoch zwischen 0,5 und 3,0 m²/g.

Nachstehend wird die Erfindung anhand der folgenden Beispiele, die jedoch als nicht einschränkend zu verstehen sind, beschrieben.

### Beispiel 1

### Herstellung des Perowskits

Das Perowskit-Pulver wurde durch Mischen der entsprechenden Oxide in entionisiertem Wasser in einer Kugelmühle über einen Zeitraum von vier Stunden hergestellt. Die getrockneten Pulver wurden dann zwei Stunden bei 1200°C in einem Tonerdetiegel gebrannt. Anschließend wurde das Material durch ein 200 mesh Sieb gesiebt und ein zweites Mal zwei Stunden bei 1200°C gebrannt. Diesem Arbeitsgang folgte eine nochmalige Bearbeitung in der Kugelmühle in entionisiertem Wasser zur entsprechenden Größenreduktion.

### Beispiel 2

### Herstellung des Glases

Zur Herstellung des Glases wurden die entsprechenden Oxide in einen Kyanittiegel eingewogen. Die Pulver wurden eine Stunde bei 600°C vorgewärmt und dann 30 Minuten bei 1200°C geschmolzen. Danach wurde das geschmolzene Material in Wasser bei Raumtemperatur abgeschreckt. Dieser Vorgang begünstigte die Glasbildung und nachfolgende Größenreduktion. Das Pulver der entsprechenden Größe wurde typischerweise durch Mahlen in der Kugelmühle in Isopropylalkohol erhalten.

### Beispiel 3

### Herstellung der Paste und Siebdruck

Zur Herstellung einer Paste wurden die Pulver zusammen mit dem organischen Träger zunächst entweder von Hand oder mit einem elektrischen Hobart-Mischer geknetet und anschließend in einem Farbzerreiber oder einer Dreiwalzenmühle dispergiert. Die so hergestellte Paste wurde mittels eines 325 mesh Siebes auf ein Substrat, typischerweise aus 96-%igem Al₂O₃, aufgebracht, das bereits mit entsprechenden Kontaktierungen, typischerweise aus Kupfer, versehen war. Die Widerstände wurden dann zur Entfernung flüchtiger Lösungsmittel 10 Minuten bei 150°C getrocknet.

### Beispiel 4

### Einbrennen und Prüfen der Widerstände

Die getrockneten Widerstände wurden anschließend in einem Dickfilm-Durchlaufofen mit reduzierender Atmosphäre, typischerweise Stickstoff mit weniger als 10 ppm Sauerstoff, bei einer Spitzentemperatur von 900°C ± 10°C gebrannt. Anschließend wurden die gebrannten Schaltungen auf Übereinstimmung mit den gewünschten Eigenschaften überprüft. Der Widerstand wurde nach dem Zweipunkt-Sondenverfahren unter Verwendung eines geeigneten Widerstandsmessers bestimmt. Der Temperaturkoeffizient des Widerstandes wurde in der Weise ermittelt, daß zunächst der Widerstand bei 25°C gemessen, dann die Schaltung in eine entsprechende Prüfkammer mit 125°C eingebracht, danach der Widerstand erneut gemessen und anschließend die Berechnung gemäß Gleichung (3) durchgeführt wurde. Zur Ermittlung des Geometrieverhältnisses wurde der Widerstandswert eines Widerstandes der Größe (R₁) von 50 mm x 50 mm und anschließend eines Widerstandes der Größe (R₅) von 50 mm x 250 mm gemessen. Die Division des letzteren Wertes durch den ersteren (R₅/R₁) hätte theoretisch den Wert 5 ergeben müssen. Es hat sich gezeigt, daß bei Werten ab etwa 4,5 die Widerstand für Dickfilm-Schaltungen geeignet waren. Werte unterhalb 4,5 waren für das Laser-Trimmen auf die gewünschten Werte nicht geeignet. Beim Laser-Trimmen handelt es sich um ein Herstellungsverfahren, bei dem mit einem Laserstrahl in einen gebrannten Widerstand eingeschnitten und dabei Widerstandsmaterial verdampft wird. Der Widerstandswert erhöht sich dadurch einen vorbestimmten Wert.

Widerstände, die für Dickfilm-Schaltungen geeignet sind, müssen jedoch noch andere Eigenschaften erfüllen. Diese Eigenschaften hängen zum Teil von dem besonderen Anwendungsfall ab, so daß sie hier nicht im einzelnen behandelt werden. Unter anderem sind dies Leistungsaufnahme, Spannungsfestigkeit, Empfindlichkeit gegenüber elektrostatischen Entladungen, Beständigkeit gegen Umwelteinflüsse und Mischbarkeit.

Aus Tabelle 1 ist ersichtlich, daß ohne Anwesenheit von Kupfer Kombinationen dreier verschiedener Perowskite und dreier verschiedener Gläser aus zwei verschiedenen Glasfamilien (SrO-B₂O₃-SiO₂ oder BaO-B₂O₃-SiO₂, modifiziert mit ZnO und TiO₂, und SrO-B₂O₃-Al₂O₃ oder BaO-B₂O₃-SiO₂, modifiziert mit TiO₂) zu schlechten Geometrieverhältnissen führen.

Tabelle 2 zeigt, daß die Zugabe von Kupfer-Pulver zu den Perowskit/Glas-Kombination Zusammensetzungen mit gutem Geometrieverhältnis ergibt. Bei Ersatz des Kupfers durch Nickel-Pulver (Beispiel X) erhielt man akzeptable Ergebnisse.

Aus Tabelle 3 sind die Grenzwerte für die Beigabe von Kupfer-Pulver zu gegebenen Glaszusammensetzungen ersichtlich. Im Bereich von etwa 21% steigt der HTCR-Wert über 400 ppm; dies ist für die meisten Anwendungsfälle der maximal brauchbare Wert.

Aus Tabelle 4 ist ersichtlich, daß zur Erzielung eines guten Geometrieverhältnisses und annehmbarer HTCR-Werte die Glaszusammensetzungen vorzugsweise Titanoxid enthalten sollten.

### Beispiel 5

Dieses in Tabelle 5 dargestellte Beispiel illustriert, wie sich die Verwendung von Cu (A), CuO (B) und Cu₂O (C) bei der Erfindung auswirkt.

## Patentansprüche

1. Unter Stickstoff einbrennbare Widerstandsmasse, bestehend aus
a) einer leitenden Phase mit (1) einem Perowskit der Form A′ₗ₋ₓA˝ₓB′_{l-y}B˝_{y}O₃ mit A' gleich Sr oder Ba, wobei wenn A′ gleich Sr ist, A˝ eines oder mehrere der Elemente Ba, La, Y, Ca und Na ist, und wenn A′ gleich Ba ist, A˝ eines oder mehrere der Elemente Sr, La, Y, Ca und Na ist, B′ gleich Ru und B˝ eines oder mehrere der Elemente Ti, Cd, Zr, V und Co und O ≦ x ≦ 0,2 und O ≦ y ≦ 0,2 ist,
und (2) 5 bis 30 Gewichts-%, Kupfer-Pulver, Nickel-Pulver oder Kupfer (II) oxid, bezogen auf das Gesamtgewicht der leitenden Phase,
und
b) einer aus der folgenden Gruppe ausgewählten Glasphase: (a) 40 bis 60 Mol-% SrO oder BaO, 25 bis 45 Mol-% B₂O₃, 0 bis 6 Mol-% ZnO, 0,25 bis 2,0 Mol-% TiO₂, 2 bis 14 Mol-% SiO₂ und (b) 40 bis 60 Mol-% SrO oder BaO, 25 bis 45 Mol-% B₂O₃, 5 bis 20 Mol-% Al₂O₃, 0,25 bis 2,0 Mol-% TiO₂.

2. Widerstandsmasse nach Anspruch 1, dadurch gekennzeichnet, daß A′ gleich Sr ist.

3. Widerstandsmasse nach Anspruch 1, dadurch gekennzeichnet, daß A′ gleich Ba ist.

4. Widerstandsmasse nach Anspruch 1, dadurch gekennzeichnet, daß der Perowskit aus der folgenden Gruppe ausgewählt wird: SrRuO₃,
SrRu_{0,8}Ti_{0,2}O₃, SrRu_{0,9}Ti_{0,1}O₃, Sr_{0,9}La_{0,1}RuO₃,
SrRu_{0,95}Ti_{0,05}O₃, Sr_{0,9}La_{0,1}Ru_{0,95}Ti_{0,05}O₃,
SrRu_{0,95}Cd_{0,05}O₃, Sr_{0,9}Ba_{0,1}RuO₃, Sr_{0,9}Y_{0,1}RuO₃,
Sr_{0,8}Na_{0,1}La_{0,1}RuO₃, SrRu_{0,8}Zr_{0,2}O₃,SrRu_{0,9}Zr_{0,1}O₃,
SrRu_{0,75}V_{0,25}O₃, SrRu_{0,8}Co_{0,2}O₃,SrRu_{0,8}Ti_{0,1}Zr_{0,1}O₃,
BaRuO₃, Ba_{0,9}La_{0,1}RuO₃, BaRu_{0,95}Ti_{0,05}O₃ und
Ba_{0,9}La_{0,1}Ru_{0,95}Ti_{0,05}O₃.

5. Widerstandsmasse nach Anspruch 1, dadurch gekennzeichnet, daß der Perowskit aus der folgenden Gruppe ausgewählt wird: SrRuO₃,
Sr_{0,9}La_{0,1}RuO₃, SrRu_{0,95}Ti_{0,05}O₃,
Sr_{0,9}La_{0,1}Ru_{0,95}Ti_{0,05}O₃, BaRuO₃, Ba_{0,9}La_{0,1}RuO₃,
BaRu_{0,95}Ti_{0,05}O₃ und Ba_{0,9}La_{0,1}Ru_{0,95}Ti_{0,05}O₃.

6. Widerstandsmasse nach Anspruch 1, dadurch gekennzeichnet, daß sie außerdem einen organischen Träger enthält.

7. Widerstandsmasse nach Anspruch 6, dadurch gekennzeichnet, daß der organische Träger eine Mischung eines Acrylatharzes und eines Lösungsmittels ist.

8. Widerstandsmasse nach Anspruch 7, dadurch gekennzeichnet, daß das Harz Polyisobutylmethacrylat ist.

9. Widerstandsmasse nach Anspruch 1, dadurch gekennzeichnet, daß das Metallpulver oder Kupfer (II) oxid zu 50% eine Partikelgröße im Bereich von 2 bis 7,0 µm und eine Oberfläche von 0,25 bis 3,0 m²/g aufweist.

10. Widerstandsmasse nach Anspruch 1, dadurch gekennzeichnet, daß die Menge des Metallpulvers oder Kupfer (II) oxids relativ zur gesamten leitenden Phase 8 bis 20 Gewichts-% beträgt.

11. Widerstandsmasse nach Anspruch 1, dadurch gekennzeichnet, daß die Glasphase die folgende Zusammensetzung in Mol-% aufweist:
42 bis 52 SrO oder BaO
28 bis 40 B₂O₃
2 bis 5 ZnO
0,7 bis 1,5 TiO₂
7 bis 12 SiO₂.

12. Widerstandsmasse nach Anspruch 1, dadurch gekennzeichnet, daß die Glasphase die folgende Zusammensetzung in Mol-% aufweist:
45 bis 58 SrO oder BaO
28 bis 40 B₂O₃
8 bis 18 Al₂O₃
0,7 bis 1,5 TiO₂.

13. Widerstandsmasse nach Anspruch 1, dadurch gekennzeichnet, daß sie einen oder mehrere Zuschlagstoffe aus der Gruppe MnO₂, TiO₂, Zro₂CuO und SrTiO₃ enthält.

## Claims

1. A resistance material which is able to be fired under nitrogen, consisting of
a) a conducting phase with (1) a perovskite of the form A'ₗ₋ₓA"ₓB'_{l-y}B"_{y}O₃ with A' equal to Sr or Ba, in which, when A' is equal to Sr, A" is one or more of the elements Ba, La, Y, Ca and Na, and when A' is equal to Ba, A" is one or more of the elements Sr, La, Y, Ca and Na, B' is equal to Ru and B" is one or more of the elements Ti, Cd, Zr, V and Co and 0 ≦ x ≦ 0.2 and 0 ≦ y ≦ 0.2,
and (2) 5 to 30% by weight copper powder, nickel powder or copper-(II) oxide, in relation to the total weight of the conducting phase,
and
b) a glass phase selected from the following group: (a) 40 to 60 mol.-% SrO or BaO, 25 to 45 mol.-% B₂O₃, 0 to 6 mol.-% ZnO, 0.25 to 2.0 mol.-% TiO₂, 2 to 14 mol.-% SiO₂ and (b) 40 to 60 mol.-% SrO or BaO, 25 to 45 mol.-% B₂O₃, 5 to 20 mol.-% Al₂O₃, 0.25 to 2.0 mol.-% TiO₂.

2. A resistance material according to Claim 1, characterised in that A' is equal to Sr.

3. A resistance material according to Claim 1, characterised in that A' is equal to Ba.

4. A resistance material according to Claim 1, characterised in that the perovskite is selected from the following group: SrRuO₃,
SrRu_{0,8}Ti_{0,2}O₃, SrRu_{0,9}Ti_{0,1}O₃,Sr_{0,9}La_{0.1}RuO₃,
SrRu_{0,95}Ti_{0,05}O₃, Sr_{0,9}La_{0,1}Ru_{0,95}Ti_{0,05}O₃,
SrRu_{0,95}Cd_{0,05}O₃, Sr_{0,9}Ba_{0,1}RuO₃, Sr_{0,9}Y_{0,1}RuO₃,
Sr_{0,8}Na_{0,1}La_{0,1}RuO₃, SrRu_{0,8}Zr_{0,2}O₃, SrRu_{0,9}Zr_{0,1}O₃,
SrRu_{0,75}V_{0,25}O₃, SrRu_{0,8}Co_{0,2}O₃, SrRu_{0,8}Ti_{0,1}Zr_{0,1}O₃,
BaRuO₃, Ba_{0,9}La_{0,1}RuO₃, BaRu_{0,95}Ti_{0.05}O₃ and
Ba_{0,9}La_{0,1}Ru_{0,95}Ti_{0,05}O₃.

5. A resistance material according to Claim 1, characterised in that the pervoskite is selected from the following group: SrRuO_{3,}
Sr_{0,9}La_{0,1}RuO₃, SrRu_{0,95}Ti_{0,05}O₃,
Sr_{0.9}La_{0.1}Ru_{0,95}Ti_{0.05}O₃, BaRuO₃, Ba_{0,9}La_{0,1}RuO₃,
BaRu_{0,95}Ti_{0.05}O₃ and Ba_{0,9}La_{0,1}Ru_{0,95}Ti_{0,05}O₃.

6. A resistance material according to Claim 1, characterised in that it contains in addition an organic carrier.

7. A resistance material according to Claim 6, characterised in that the organic carrier is a mixture of an acrylate resin and of a solvent.

8. A resistance material according to Claim 7, characterised in that the resin is polyisobutylmethacrylate.

9. A resistance material according to Claim 1, characterised in that 50% of the metal powder or copper (II) oxide has a particle size in the range of 2 to 7.0 µm and a surface of 0.25 to 3.0 m²/g.

10. A resistance material according to Claim 1, characterised in that the quantity of the metal powder or copper(II) oxide relative to the total conducting phase is 8 to 20 percentage by weight.

11. A resistance material according to Claim 1, characterised in that the glass phase has the following composition in mol.-%:
42 to 52 SrO or BaO
28 to 40 B₂O₃
2 to 5 ZnO
0.7 to 1.5 TiO₂
7 to 12 SiO₂.

12. A resistance material according to Claim 1, characterised in that the glass phase has the following composition in mol.-%:
45 to 58 SrO or BaO
28 to 40 B₂O₃
8 to 18 Al₂O₃
0.7 to 1.5 TiO₂.

13. A resistance material according to Claim 1, characterised in that it contains one or more additives from the group MnO₂, TiO₂, ZrO₂,CuO, and SrTiO₃.

## Revendications

1. Masse à cuire sous azote, pour réaliser des résistances, constituée par
a) une phase conductrice avec (1) une Perovskite de la forme
A'ₗ₋ₓA"ₓB'_{l-y}B"_{Y}O₃, avec A' égale Sr ou Ba, et, lorsque A' égale Sr, A" est alors un ou plusieurs des éléments Ba, La, Y, Ca et Na, et, lorsque A' égale Ba, A" est un ou plusieurs des éléments Sr, La, Y, Ca et Na, B' égale Ru et B" un ou plusieurs des éléments Ti, Cd, Zr, V et Co, et l'on a 0 ≦ x ≦ 0,2 et 0 ≦ y ≦ 0,2,
et (2) de 5 à 30 % en poids de poudre de cuivre, poudre de nickel ou oxyde de cuivre(II), rapporté au poids total de la phase conductrice,
et
b) une phase vitreuse choisie dans le groupe suivant :
(a) 40 à 60 Mol-% SrO ou BaO, 25 à 45 Mol-% B₂O₃, 0 à 6 Mol-% ZnO, 0,25 à 2,0 Mol-% TiO₂, 2 à 14 Mol-% SiO₂ et
(b) 40 à 60 Mol-% SrO ou BaO, 25 à 45 Mol-% B₂O₃, 5 à 20 Mol-% Al₂O₃, 0,25 à 2,0 Mol-% TiO₂.

2. Masse pour résistances selon revendication 1, caractérisée par le fait que A' égale Sr.

3. Masse pour résistances selon revendication 1, caractérisée par le fait que A' égale Ba.

4. Masse pour résistances selon revendication 1, caractérisée par le fait que la perovskite est choisie dans le groupe suivant : SrRuO₃,
SrRu_{0,8}Ti_{0,2}O₃, SrRu_{0,9}Ti₀_{,} ₁O₃, Sr_{0,9}La_{0,1}RuO₃,
SrRu_{0,95}Ti_{0,05}O₃, Sr_{0,9}La_{0,1}Ru_{0,95}Ti_{0,05}O₃,
SrRu_{0,95}Cd_{0,05}O₃, Sr_{0,9}La_{0,1}RuO₃, Sr_{0,9}Y_{0,1}RuO₃,
Sr_{0,8}Na_{0,1}La_{0,1}RuO₃, SrRu_{0,8}Zr_{0,2}O₃, SrRu_{0,9}Zr_{0,1}O₃,
SrRu_{0,75}V_{0,25}O₃, SrRu_{0,8}Co_{0,2}O₃, SrRu_{0,8}Ti_{0,1}Zr_{0,1}O₃,
BaRuO₃, Ba_{0,9}La_{0,1}RuO₃, BaRu_{0,95}Ti_{0,05}O₃ et
Ba_{0,9}La_{0,1}Ru_{0,95}Ti_{0,05}O₃.

5. Masse pour résistances selon revendication 1, caractérisée par le fait que la perovskite est choisie dans le groupe suivant : SrRuO₃,
Sr_{0,9}La_{0,1}RuO₃, SrRu_{0,95}Ti_{0,05}O₃,
Sr_{0,9}La_{0,1}Ru_{0,95}Ti_{0,05}O₃, BaRuO₃, Ba_{0,9}La_{0,1}RuO₃,
BaRu_{0,95}Ti_{0,05}O₃ et Ba_{0,9}La_{0,1}Ru_{0,95}Ti_{0,05}O₃.

6. Masse pour résistances selon revendication 1, caractérisée par le fait qu'elle contient en outre un support organique.

7. Masse pour résistances selon revendication 6, caractérisée par le fait que le support organique est un mélange d'une résine acrylique et d'un solvant.

8. Masse pour résistances selon revendication 7, caractérisée par le fait que la résine est un methacrylate de polyisobutyl.

9. Masse pour résistances selon revendication 1, caractérisée par le fait que la poudre de métal ou l'oxyde de cuivre(II).présente, pour 50%, une grosseur de particules dans la plage de 2 à 7,0 µm et une surface externe de 0,25 à 3,0 m²/g.

10. Masse pour résistances, caractérisée par le fait que la quantité de poudre de métal ou d'oxyde cuivre(II) par rapport à la phase conductrice totale vaut de 8 à 20 % en poids.

11. Masse pour résistances selon revendication 1, caractérisée par le fait que la phase vitreuse présente la composition suivante en Mol-% :
42 à 52 SrO ou BaO
28 à 40 B₂O₃
2 à 5 ZnO
0,7 à 1,5 TiO₂,
7 à 12 SiO₂.

12. Masse pour résistances selon revendication 1, caractérisée par le fait que la phase vitreuse présente la composition suivante en Mol-% :
45 à 58 SrO ou BaO
28 à 40 B₂O₃
8 à 18 Al₂O₃
0,7 à1,5 TiO₂.

13. Masse pour résistances selon revendication 1, caractérisée par le fait qu'elle contient une ou plusieurs matières d'addition prises dans le groupe MnO₂, TiO₂, ZrO₂, CuO et SrTiO₃.
